# EUROPÄISCHE PATENTSCHRIFT

(11) **EP 2 855 718 B1**
(45) Veröffentlichungstag und Bekanntmachung des Hinweises auf die Patenterteilung: **15.05.2019**
(21) Anmeldenummer: 13726805.8
(22) Anmeldetag: 05.06.2013
(51) Int. Cl.: C22C 38/02, C22C 38/04, C22C 38/06, C22C 38/26, C22C 38/28, C22C 38/32, C22C 38/38, C22C 38/42, C22C 38/44, C22C 38/48, C22C 38/50, C22C 38/54, C22C 38/58, C21D 6/00, C21D 8/02, C21D 8/04, C21D 9/46, C23C 2/06, C23C 2/02, C23C 2/40, C25D 7/06

(54) **STAHLFLACHPRODUKT UND VERFAHREN ZUR HERSTELLUNG EINES STAHLFLACHPRODUKTS**
FLAT STEEL PRODUCT AND PROCESS FOR PRODUCING A FLAT STEEL PRODUCT
PRODUIT EN ACIER PLAT ET PROCÉDÉ DE FABRICATION D'UN PRODUIT EN ACIER PLAT

(30) Priorität: 05.06.2012 DE 102012104894
(43) Veröffentlichungstag der Anmeldung: 08.04.2015
(73) Patentinhaber: ThyssenKrupp Steel Europe AG, 47166 Duisburg (DE)
(72) Erfinder: BOCHAROVA, Ekatherina, 45478 Mülheim (DE); VOß, Sigrun, 46049 Oberhausen (DE); MATTISSEN,Dorothea, 45478 Mülheim (DE); SEBALD, Roland, 47608 Geldern (DE)
(74) Vertreter: ThyssenKrupp Steel Europe AG
(86) Internationale Anmeldenummer: PCT/EP2013/061629
(87) Internationale Veröffentlichungsnummer: WO 2013/182622

(56) Entgegenhaltungen:
- EP-A1- 1 918 406
- WO-A1-03/018858
- JP-A- 2006 212 663

## Beschreibung

Die Erfindung betrifft ein aus einem kostengünstig herstellbaren, höherfesten Stahl hergestelltes Stahlflachprodukt sowie ein Verfahren zur Herstellung eines solchen Stahlflachprodukts.

Wenn hier von Stahlflachprodukten die Rede ist, so sind damit durch Walzprozesse gewonnene Stahlbänder, Stahlbleche und daraus gewonnene Platinen, Zuschnitte und desgleichen gemeint. Sofern hier im Zusammenhang mit einer Legierungsvorschrift Angaben zum Gehalt eines Legierungselements gemacht werden, beziehen sich diese auf das Gewicht, sofern nicht ausdrücklich etwas anderes angegeben ist.

Dualphasenstähle werden bereits seit geraumer Zeit im Automobilbau eingesetzt. Dabei ist eine große Zahl von Legierungskonzepten für solche Stähle bekannt, die jeweils so zusammengesetzt sind, dass sie unterschiedlichsten Anforderungen genügen. Viele der bekannten Konzepte beruhen auf einer Legierung mit Molybdän oder setzen aufwändige Herstellungsverfahren, insbesondere eine sehr schnelle Abkühlung bei der Kaltbandglühung voraus, um das jeweils gewünschte Gefüge des Stahls zu erzeugen. Da der Preis von Molybdän auf dem Markt starken Schwankungen unterworfen ist, ist die Herstellung von Stählen, die hohe Anteile an Mo enthalten, mit einem hohen Kostenrisiko verbunden. Demgegenüber stehen die positiven Effekte, die Molybdän in Bezug auf die mechanischen Eigenschaften von Dualphasen-Stählen hat. So verzögern ausreichend hohe Mo-Gehalte die Perlitbildung bei der Abkühlung und gewährleisten so die Entstehung eines für die an den jeweiligen Stahl gestellten Anforderungen günstiges Gefüge.

WO 03/018858 A1 offenbart eine ultrahochfeste Stahlzusammensetzung, ein Verfahren zur Herstellung eines ultrahochfesten Stahlprodukts und das erhaltene Produkt, wobei die in diesem Dokument offenbarte Stahlzusammensetzung kein Niob und Kein Molybdän enthält.

Vor dem Hintergrund des voranstehend erläuterten Standes der Technik bestand die Aufgabe der Erfindung darin, ein Stahlflachprodukt anzugeben, das optimierte mechanische Eigenschaften aufweist und sich dabei kostengünstig herstellen lässt, ohne dass dazu auf teure, hinsichtlich ihrer Beschaffungskosten großen Schwankungen unterworfene Legierungselemente zurückgegriffen werden muss.

Darüber hinaus sollte ein Verfahren angegeben werden, dass die zuverlässige Herstellung von kaltgewalzten Stahlflachprodukten der erfindungsgemäß zu erzeugenden Art erlaubt.

Erfindungsgemäß ist diese Aufgabe in Bezug auf das Stahlflachprodukt dadurch gelöst worden, dass ein solches Stahlflachprodukt die in Anspruch 1 angegebene Zusammensetzung und Beschaffenheit aufweist.

In Bezug auf das Verfahren ist die oben genannte Aufgabe schließlich dadurch gelöst worden, dass erfindungsgemäß bei der Herstellung eines kaltgewalzten Stahlflachprodukts die in Anspruch 5 angegebenen Arbeitsschritte durchlaufen werden.

Ein erfindungsgemäßes, die oben genannten Aufgaben lösendes Stahlflachprodukt weist demnach folgende Zusammensetzung (in Gew.-%) auf:
C: 0,11 - 0,16 %;
Si: 0,1 - 0,3 %;
Mn: 1,4 - 1,9 %;
Al: 0,02 - 0,1 %;
Cr: 0,45 - 0,85 %;
Ti: 0,025 - 0,06 %;
B: 0,0008 - 0,002 %;
Rest Fe und herstellungsbedingt unvermeidbare Verunreinigungen, zu denen Gehalte an Phosphor, Schwefel, Stickstoff oder Molybdän mit der Maßgabe gehören, wobei für die Gehalte an P, S, N oder Mo jeweils gilt:
P: ≤ 0,02 %,
S: ≤ 0,003 %,
N: ≤ 0,008 %,
Mo: ≤ 0,1 %.

Bei einem erfindungsgemäßen Stahlflachprodukt sind folglich insbesondere die Gehalte an Mo auf ein Minimum reduziert und durch kostengünstige andere Legierungselemente substituiert, ohne dass dadurch wesentliche Festigkeitseinbußen oder eine Verschlechterung anderer mechanischer Eigenschaften hingenommen werden müssen.

Kohlenstoff ermöglicht die Ausbildung von Martensit im Gefüge und ist deshalb im erfindungsgemäßen Stahlflachprodukt ein für die Einstellung der angestrebt hohen Festigkeit wesentliches Element. Damit diese Wirkung im ausreichenden Maße eintritt, enthält das erfindungsgemäße Stahlflachprodukt mindestens 0,11 Gew.-% C. Ein zu hoher C-Gehalt wirkt sich jedoch negativ auf das Schweißverhalten aus. Generell gilt hier, dass die Verschweißbarkeit eines Stahls mit der Höhe seines Kohlenstoffgehalts abnimmt. Um negative Einflüsse des C-Gehalts auf seine Verarbeitbarkeit zu vermeiden, ist daher beim erfindungsgemäßen Stahlflachprodukt der maximale Kohlenstoffgehalt auf 0,16 Gew.-% beschränkt.

Silizium wird ebenfalls zur Festigkeitssteigerung eingesetzt, indem es die Härte des Ferrits erhöht. Der minimale Gehalt an Silizium eines erfindungsgemäßen Stahlflachprodukts liegt dazu bei 0,1 Gew.-%. Ein zu hoher Gehalt an Silizium führt allerdings sowohl zur unerwünschten Korngrenzenoxidation, welche die Oberfläche eines erfindungsgemäßen Stahlflachprodukts negativ beeinflusst, als auch zu Schwierigkeiten, wenn ein erfindungsgemäßes Stahlflachprodukt zur Verbesserung seiner Korrosionsbeständigkeit mit einem metallischen Überzug schmelztauchbeschichtet werden soll. Um derart negative, die Weiterverarbeitung erschwerende Einflüsse von Si im erfindungsgemäßen Stahlflachprodukt zu vermeiden, liegt die Obergrenze des Si-Gehalts eines erfindungsgemäßen Stahlflachprodukts bei 0,3 Gew.-%.

Mangan verhindert die Bildung von Perlit bei der Abkühlung. Hierdurch wird im erfindungsgemäßen Stahlflachprodukt die gewünschte Martensitbildung gefördert und die Festigkeit des Stahlflachprodukts erhöht. Ein hinreichend hoher Gehalt an Mangan zur Unterdrückung der Perlitbildung liegt hier bei 1,4 Gew.-%. Mangan hat aber auch die negative Eigenschaft, Seigerungen zu bilden bzw. die Schweißeignung herabzusetzen. Um diese Effekte zu vermeiden, liegt die Obergrenze des für Mn vorgesehenen Gehaltsbereichs eines erfindungsgemäßen Stahlflachprodukts bei 1,9 Gew.-%.

Aluminium wird einem erfindungsgemäßen Stahlflachprodukt zum Desoxidieren zugegeben. Hierzu wird ein Gehalt von maximal 0,1 Gew.-% benötigt. Für die Praxis hat sich dabei ein Al-Gehalt von maximal 0,05 Gew.-% als besonders günstig erwiesen. Ab einem Gehalt von 0,02 Gew.-% tritt die gewünschte Wirkung von Al sicher ein, so dass der Al-Gehalt eines erfindungsgemäßen Stahlflachprodukts 0,02 - 0,1 Gew.-%, insbesondere 0,02 - 0,05 Gew.-%, beträgt.

Chrom ist im erfindungsgemäßen Stahlflachprodukt wie Mangan zur Festigkeitssteigerung vorhanden. Durch die Anwesenheit von Cr wird die Härtbarkeit und damit der Anteil an Martensit im Stahlflachprodukt erhöht. Der hierzu erforderliche Cr-Gehalt beträgt mindestens 0,45 Gew.-%. Ein zu hoher Gehalt an Chrom kann jedoch die Korngrenzenoxidation fördern. Um diesen Effekt zu verhindern, ist der Cr-Gehalt eines erfindungsgemäßen Stahlflachprodukts auf maximal 0,85 Gew.-% beschränkt.

Titan ist einem erfindungsgemäßen Stahlflachprodukt zur Festigkeitssteigerung durch die Bildung von Feinstausscheidungen zugegeben. Zusätzlich bindet Ti Stickstoff im Stahlflachprodukt ab und unterbindet so die unerwünschte Bildung von Bornitriden. Das im erfindungsgemäßen Stahlflachprodukt vorgesehene B kann so seine festigkeitssteigernde Wirkung voll entfalten. Ein minimaler Gehalt von 0,025 Gew.-% Ti ist hierfür unerlässlich. Bei höheren Titangehalten wird die Rekristallisation bei der Glühung stark verzögert. Dies kann im Extremfall mit einer Dehnungsabnahme einhergehen. Um bei einem erfindungsgemäßen Stahlflachprodukt eine Mindestbruchdehnung von 14 % zu gewährleisten, ist daher die Obergrenze des Titangehalts erfindungsgemäß auf 0,06 Gew.-%, insbesondere 0,055 Gew.-%, beschränkt, wobei sich Gehalte von bis zu 0,045 Gew.-% als besonders praxisgerecht herausgestellt haben.

Bor wird im erfindungsgemäßen Stahlflachprodukt ebenfalls zur Festigkeitssteigerung eingesetzt. Hierzu ist ein Gehalt von mindestens 0,0008 Gew.-% B notwendig. Ein B-Gehalt von mehr als 0,002 Gew.-% führt zu einer unerwünschten Versprödung.

Phosphor, Schwefel, Stickstoff und Molybdän sind im erfindungsgemäßen Stahlflachprodukt allenfalls als Verunreinigungen in so geringen Gehalten vorhanden, dass sie keinen Einfluss auf die Eigenschaften des Stahlflachprodukts haben. Dementsprechend sind in einem erfindungsgemäßen Stahlflachprodukt jeweils höchstens 0,02 Gew.-% P, höchstens 0,003 Gew.-% S, höchstens 0,008 Gew.-% N und höchstens 0,1 Gew.-% Mo vorhanden, wobei der Gehalt an Molybdän bevorzugt unterhalb von 0,05 Gew.-% liegt. Selbstverständlich können im erfindungsgemäßen Stahlflachprodukt weitere Verunreinigungen vorhanden sein, die produktionsbedingt, beispielsweise durch Schrotteinsatz, in den Stahlflachprodukt gelangen. Diese Verunreinigungen sind jedoch ebenfalls jeweils in so geringen Mengen anwesend, dass sie die Eigenschaften des Stahlflachprodukts nicht beeinflussen.

Das erfindungsgemäße Verfahren zur Herstellung eines erfindungsgemäßen Stahlflachprodukts umfasst folgende Arbeitsschritte:
a) Vergießen eines erfindungsgemäß zusammengesetzten Stahls zu einem Vorprodukt, wobei es sich bei dem Vorprodukt um eine Bramme oder eine Dünnbramme handeln kann;
b) Warmwalzen des Vorprodukts zu einem Warmband mit einer Dicke von 2 bis 5,5 mm, wobei die Warmwalzanfangstemperatur 1000 - 1300 °C, insbesondere 1050 - 1200 °C, und die Warmwalzendtemperatur 840 - 950 °C, insbesondere 890 - 950 °C, beträgt;
c) Haspeln des Warmbands zu einem Coil bei einer Haspeltemperatur von 480 -650 °C;
d) Kaltwalzen des Warmbands zu einem 0,6 - 2,4 mm dicken kaltgewalzten Stahlflachprodukt, wobei der über das Kaltwalzen erzielte Kaltwalzgrad 35 - 80 % beträgt;
e) im kontinuierlichen Durchlauf erfolgendes Wärmebehandeln des kaltgewalzten Stahlflachprodukts, wobei
   e.1) das kaltgewalzte Stahlflachprodukt zunächst in einer Vorwärmstufe mit einer Aufheizrate von 0,2 - 45 °C/s auf eine Vorwärmtemperatur von bis zu 870 °C, insbesondere 690 - 860 °C, erwärmt wird,
   e.2) das kaltgewalzte Stahlflachprodukt anschließend in einer Haltestufe über eine Glühdauer von 8 - 260 s bei einer Glühtemperatur von 750 - 870 °C gehalten wird, wobei optional das vorerwärmte Stahlflachprodukt innerhalb der Haltestufe auf die jeweilige Glühtemperatur fertigerwärmt wird,
   e.3) das kaltgewalzte Stahlflachprodukt nach Ende der Glühdauer mit einer Abkühlrate von 0,5 - 110 K/s abgekühlt wird.

Um Spannungsrisse im Vorprodukt zu vermeiden, sollte das Vorprodukt entweder im noch heißen Zustand weiter prozessiert werden, also nach dem Vergießen bei einer Temperatur gehalten werden, die mindestens 300 °C beträgt, oder mit einer Abkühlrate von höchstens 60 °C/h, insbesondere 50 °C/h, langsam abgekühlt werden.

Um vor dem Fertigwarmwalzen auf die jeweils geforderte Warmwalzanfangstemperatur gebracht zu werden, kann das jeweilige Vorprodukt erforderlichenfalls in einem Ofen über eine Dauer von bis zu 500 Minuten bei einer ausreichenden Ofentemperatur verweilen.

Die Haspeltemperatur ist erfindungsgemäß auf 480 - 650 °C festgelegt, weil eine niedrigere Haspeltemperatur zu einem wesentlich festeren warmgewalzten Stahlflachprodukt ("Warmband") führen würde, das sich nur unter erschwerten Bedingungen weiterverarbeiten ließe. Eine Haspeltemperatur oberhalb von 650 °C würde dagegen in Kombination mit dem erfindungsgemäß vorgesehenen Chromgehalt die Gefahr der Korngrenzenoxidation erhöhen.

Das gehaspelte Warmband kühlt im Coil auf Raumtemperatur ab. Optional kann es nach dem Abkühlen gebeizt werden, um auf ihm haftenden Zunder und Verschmutzungen zu entfernen.

Nach dem Haspeln und dem erforderlichenfalls durchgeführten Beizen wird das Warmband in einem oder mehreren Kaltwalzschritten zu einem kaltgewalzten Stahlflachprodukt ("Kaltband") gewalzt. Ausgehend von der erfindungsgemäß vorgegebenen Dicke des Warmbands wird dabei mit einem Gesamtkaltwalzgrad von 35 - 80 % kaltgewalzt, um die angestrebte Kaltbanddicke von 0,6 - 2,4 mm zu erzielen.

Im nächsten Fertigungsschritt wird das Kaltband einer kontinuierlichen Glühung unterzogen. Diese dient zuerst zur Einstellung der gewünschten mechanischen Eigenschaften.

Gleichzeitig kann sie zur Vorbereitung des kaltgewalzten Stahlflachprodukts für eine nachfolgende Beschichtung mit einem metallischen Überzug genutzt werden, der das kaltgewalzte Stahlflachprodukt vor korrosiven Angriffen im späteren Einsatz schützt. Großtechnisch besonders kostengünstig lässt sich ein solcher Überzug durch Schmelztauchbeschichten aufbringen. Die erfindungsgemäß vorgesehene Glühung kann dabei in einer im Durchlauf absolvierten, konventionell ausgebildeten Schmelztauchbeschichtungsanlage durchgeführt werden. Alternativ kann sich an die Glühung auch eine elektrolytische Verzinkung anschließen.

Im Zuge des Wärmebehandelns kann sowohl das Aufheizen auf die jeweilige maximale Glühtemperatur, als auch das anschließende Abkühlen in einem oder mehreren Schritten erfolgen. Das Aufheizen erfolgt dabei zunächst in einer Vorwärmstufe mit einer Rate von 0,2 K/s bis 45 K/s auf eine Vorwärmtemperatur, die maximal gleich der maximalen Glühtemperatur ist, insbesondere im Bereich von 690 - 860 °C oder 690 - 840 °C, liegt.

Anschließend läuft das Stahlflachprodukt in eine Haltestufe ein, in der es, sofern seine Vorwärmtemperatur weniger als die jeweils angezielte maximale Glühtemperatur beträgt, unter weiterer Erwärmung die jeweilige maximale Glühtemperatur von 750 - 870 °C erreicht. Bei der jeweiligen maximalen Glühtemperatur wird das Stahlflachprodukt gehalten, bis das Ende der Haltestufe erreicht ist. Die Glühdauer, innerhalb der das Stahlflachprodukt in der Haltestufe jeweils auf der maximalen Glühtemperatur gehalten wird, beträgt 8 - 260 s. Bei einer zu geringen Temperatur oder zu geringen Zeit würde das Material nicht rekristallisieren. Infolgedessen würde zum einen für die Gefügeumwandlung bei der Abkühlung nicht genügend Austenit zur Martensitbildung zur Verfügung stehen. Zum anderen hätte unrekristallisierter Stahl eine ausgeprägte Anisotropie zur Folge. Eine zu lange Glühdauer oder eine zu hohe Temperatur führen dagegen zu einem sehr groben Gefüge und damit zu schlechteren mechanischen Eigenschaften.

Nach Abschluss der Glühdauer erfolgt mit einer Abkühlrate von 0,5 - 110 K/s die Abkühlung des kaltgewalzten Stahlflachprodukts. Die Abkühlrate wird dabei innerhalb dieses Fensters so eingestellt, dass eine Perlitbildung weitestgehend vermieden wird.

Soll das kaltgewalzte Stahlflachprodukt nach dem Wärmebehandeln schmelztauchbeschichtet werden, so wird es im Zuge der Abkühlung auf eine Temperatur von 455 - 550 °C abgekühlt. Das derart temperierte kaltgewalzte Stahlflachprodukt durchläuft dann ein Zn-Schmelzenbad, das eine Temperatur von 450 - 480 °C hat. Wenn die Temperatur des kaltgewalzten Stahlflachprodukts in den für das Zinkbad vorgesehenen Bereich fällt, kann das Stahlband mit einer Dauer von bis zu 100 s vor dem Eintritt ins Zinkbad gehalten werden. Wenn dagegen die Temperatur des Stahlbands größer als 480 °C ist, so wird das Stahlflachprodukt bis zum Eintritt ins Zinkbad mit einer Abkühlrate von bis zu 10 K/s abgekühlt, bis seine Temperatur in den für das Zinkbad vorgesehenen Temperaturbereich fällt, insbesondere gleich der Zinkbadtemperatur ist.

Bei Austritt aus dem Zn-Bad wird die Dicke der auf dem Stahlflachprodukt vorhandenen Zn-basierten Schutzschicht in bekannter Weise durch eine Abstreifeinrichtung eingestellt.

Optional kann sich an die Schmelztauchbeschichtung eine weitere Wärmebehandlung ("Galvannealing") anschließen, bei der das schmelztauchbeschichtete Stahlflachprodukt auf bis zu 550 °C erwärmt wird, um die Zinkschicht einzubrennen.

Entweder unmittelbar nach dem Austritt aus dem Zinkbad oder im Anschluss an die zusätzliche Wärmebehandlung wird das erhaltene kaltgewalzte Stahlflachprodukt auf Raumtemperatur abgekühlt.

Das erfindungsgemäße Verfahren zur Erzeugung erfindungsgemäßer Stahlflachprodukte umfasst folglich folgende Varianten:

### Variante a)

Das kaltgewalzte Stahlflachprodukt ("Kaltband") wird in einem Vorwärmofen mit einer Aufheizrate von 10 - 45 K/s auf eine Vorwärmtemperatur von 660 - 840 °C erwärmt.

Anschließend wird das vorerwärmte Kaltband durch eine Ofenzone geleitet, in der das Kaltband über eine Haltezeit von 8 - 24 s bei einer Temperatur von 760 - 860 °C gehalten wird. Abhängig von der im vorangegangenen Arbeitsschritt erreichten Vorwärmtemperatur kommt es dabei zu einer weiteren Erwärmung mit einer Aufheizrate von 0,2 - 15 K/s.

Das so geglühte Kaltband wird dann mit einer Abkühlrate von 2,0 - 30 K/s auf eine Eintrittstemperatur von 455 - 550 °C abgekühlt, mit der es anschließend ein Zinkschmelzenbad durchläuft und über eine Haltezeit von höchstens 45 s gehalten wird. Das Zinkschmelzenbad weist dabei eine Temperatur von 455 - 465 °C auf. Abhängig von seiner Eintrittstemperatur kühlt das Kaltband im Zinkschmelzenbad mit einer Abkühlrate von bis zu 10 K/s auf die jeweilige Temperatur des Zinkschmelzenbads ab oder wird bei konstanter Temperatur gehalten. An dem aus dem Zinkschmelzenbad austretenden, nun mit einer Zinkbeschichtung versehenen Kaltband wird in an sich bekannter Weise die Beschichtungsdicke eingestellt. Abschließend wird das beschichtete Kaltband auf Raumtemperatur gekühlt.

### Variante b)

Das kaltgewalzte Stahlflachprodukt wird in einer Eingangsheizzone eines Durchlaufofens mit einer Aufheizrate von bis zu 25 K/s auf eine Zieltemperatur gebracht, die 760 - 860 °C beträgt.

Anschließend erfolgt in einer Haltezone des Ofens über 35 - 150 s ein Halten des so aufgeheizten kaltgewalzten Stahlflachprodukts bei einer 750 - 870 °C, insbesondere 780 - 870 °C, betragenden Glühtemperatur. Abhängig von der Temperatur, mit der das kaltgewalzte Stahlflachprodukt in die Haltezone eintritt, wird es dabei während der Haltezeit, d.h. innerhalb dieser Haltezone, mit einer Aufheizrate von bis zu 3 K/s auf die jeweilige Glühtemperatur erwärmt.

Nach dem Halten bei der Glühtemperatur erfolgt eine zweistufige Abkühlung, bei der das kaltgewalzte Stahlflachprodukt zunächst langsam mit einer Abkühlrate von 0,5 - 10 K/s auf eine Zwischentemperatur abgekühlt wird, die 640 - 730 °C beträgt, und mit einer Abkühlrate von 5 - 110 K/s beschleunigt auf eine Temperatur von 455 - 550 °C abgekühlt wird.

Das auf die betreffende Temperatur abgekühlte kaltgewalzte Stahlflachprodukt durchläuft dann ein Zinkschmelzenbad. Das Zinkschmelzenbad weist dabei eine Temperatur von 450 - 480 °C auf. An dem aus dem Zinkschmelzenbad austretenden, nun mit einer Zinkbeschichtung versehenen kaltgewalzten Stahlflachprodukt wird in an sich bekannter Weise die Beschichtungsdicke eingestellt.

Im Anschluss an den Auftrag der Zinkbeschichtung kann eine Glühbehandlung ("Galvannealing") durchgeführt werden, um in der Zinkbeschichtung eine Legierungsbildung zu bewirken. Hierzu kann das mit der Zinkbeschichtung versehene Kaltband auf 470 - 550 °C erwärmt und über eine ausreichende Zeit bei dieser Temperatur gehalten werden.

Nach dem Zinkbeschichten oder, falls eine solche Behandlung durchgeführt wird, nach der Galvannealing-Behandlung kann das zinkbeschichtete Kaltband einem Dressierwalzen unterzogen werden, um seine mechanischen Eigenschaften und die Oberflächenbeschaffenheit der Beschichtung zu verbessern. Die dabei eingestellten Dressiergrade liegen typischerweise im Bereich von 0,1 - 2,0 %, insbesondere 0,1 - 1,0 %.

Zum Einstellen seiner mechanischen Eigenschaften kann das erfindungsgemäß zusammengesetzte und erzeugte kaltgewalzte Stahlflachprodukt alternativ zu der voranstehend beschriebenen Möglichkeit einer Schmelztauchbeschichtung auch eine Wärmebehandlung in einem konventionellen Glühofen durchlaufen, bei der das Aufheizen (Arbeitsschritt e.1)) und das Glühen bei der jeweiligen Glühtemperatur (Arbeitsschritt e.2) in der voranstehend beschriebenen Weise absolviert werden, bei dem jedoch der Arbeitsschritt e.3) mindestens zweistufig durchgeführt wird, indem das kaltgewalzte Stahlflachprodukt zunächst auf einen Temperaturbereich von 250 - 500 °C abgekühlt, dann in diesem Temperaturbereich bis zu 760 s verweilt, um eine Überalterungsbehandlung durchzuführen, und anschließend auf Raumtemperatur abgekühlt wird. Auf diese Weise wird der Restaustenit im Gefüge des erfindungsgemäßen Stahlflachprodukts stabilisiert.

Bei einer unter diese Vorgehensweise fallenden Variante des erfindungsgemäßen Verfahrens werden dann in einem Durchlaufofen folgende Wärmebehandlungsschritte durchlaufen:
Das kaltgewalzte Stahlflachprodukt wird zuerst in einer Heizzone mit einer Aufheizrate von 1 - 8 K/s auf 750 - 870, insbesondere 750 - 850 °C, erwärmt.

Anschließend wird das so erwärmte kaltgewalzte Stahlflachprodukt durch eine Ofenzone geleitet, in der das kaltgewalzte Stahlflachprodukt über eine Haltezeit von 70 - 260 s bei einer Glühtemperatur von 750 - 870 °C, insbesondere 750 - 850 °C, gehalten wird. Abhängig von der im vorangegangenen Arbeitsschritt erreichten Vorwärmtemperatur kommt es dabei zu einer weiteren Erwärmung mit einer Aufheizrate von bis zu 5 K/s.

Das so geglühte kaltgewalzte Stahlflachprodukt wird anschließend einer zweistufigen Kühlung unterzogen, bei der es zunächst mit einer Abkühlrate von 3 - 30 K/s beschleunigt auf eine Zwischentemperatur von 450 - 570 °C abgekühlt wird. Diese Abkühlung kann als Luft- und/oder Gaskühlung ausgeführt werden. Darauf folgt eine langsamere Abkühlung, bei der das kaltgewalzte Stahlflachprodukt mit einer Abkühlrate von 1 - 15 K/s auf 400 - 500 °C abgekühlt wird.

An die jeweilige Abkühlung kann sich eine Überalterungsbehandlung anschließen, bei der das kaltgewalzte Stahlflachprodukt über eine Haltezeit von 150 - 760 s auf einer Temperatur von 250 - 500 °C, insbesondere 250 - 330 °C, gehalten wird. Abhängig von der jeweiligen Eintrittstemperatur kommt es dabei zu einer Abkühlung des kaltgewalzten Stahlflachprodukts mit einer Abkühlrate von bis zu 1,5 K/s.

Auch das in der voranstehend beschriebenen Weise wärmebehandelte kaltgewalzte Stahlflachprodukt kann abschließend einem Dressierwalzen unterzogen werden, um seine mechanischen Eigenschaften weiter zu verbessern. Die dabei eingestellten Dressiergrade liegen auch hier typischerweise im Bereich von 0,1 - 2,0 %, insbesondere 0,1 - 1 %.

Das so wärmebehandelte und gegebenenfalls dressiergewalzte, kaltgewalzte Stahlflachprodukt kann anschließend eine Beschichtungsanlage zum elektrolytischen Beschichten durchlaufen, in der die jeweilige metallische Schutzschicht, z. B. eine Zinklegierungsschicht, in an sich bekannter Weise elektrisch-chemisch ("elektrolytisch") auf dem kaltgewalzten Stahlflachprodukt abgeschieden wird.

Ein erfindungsgemäßes Stahlflachprodukt weist eine in der voranstehend erläuterten Weise zusammengesetzte erfindungsgemäße Legierung auf und ist zudem durch ein Gefüge gekennzeichnet, das zu 60 - 90 Vol-% aus Ferrit einschließlich bainitischem Ferrit, zu 10 - 40 Vol-% aus Martensit, zu bis zu 5 Vol-% aus Restaustenit und zu bis zu 5 Vol-% aus herstellungsbedingt unvermeidbaren sonstigen Gefügebestandteilen besteht.

Dabei liegen die im Zugversuch gemäß DIN EN ISO 6892 (Probenform 2, Längsproben) ermittelten Kennwerte in folgenden Bereichen:

| | |
|---|---|
| R_{p0,2} | mindestens 440 MPa, insbesondere bis zu 550 MPa, |
| Rₘ | mindestens 780 MPa, insbesondere bis zu 900 MPa, |
| A₈₀ | mindestens 14 %, |
| n_{10-20/Ag} | mindestens 0,10, |
| BH₂ | mindestens 25 MPa, insbesondere mindestens 30 MPa. |

In der Praxis lassen sich erfindungsgemäße Stahlflachprodukte durch Anwendung des erfindungsgemäßen Verfahrens zuverlässig erzeugen.

In den in den Figuren 1 und 2 wiedergegebenen Diagrammen sind jeweils unterschiedliche Temperaturverläufe dargestellt, die sich einstellen, wenn das kaltgewalzte Stahlflachprodukt eine in erfindungsgemäßer Weise vorgenommene Glühung mit unmittelbar anschließender Schmelztauchbeschichtung durchläuft:
- Vorerwärmung auf eine Vorwärmtemperatur TV mittels einer Aufheizrate RV;
- Halten bei einer maximalen Glühtemperatur TG über eine Glühdauer tG, wobei das Halten eine Fertigerwärmung auf die Glühtemperatur TG umfasst, wenn die Vorwärmtemperatur TV niedriger als die Glühtemperatur TG ist (gestrichelte Linie TV = TG; durchgezogene Linie TV < TG);
- Abkühlen in einer Stufe (Fig. 1) oder zwei Stufen (Fig. 2) mit folgender Maßgabe:
- Abkühlen des Stahlflachprodukts auf eine Temperatur TE (Fig. 1) oder TE' (Fig. 2),
- optionales Halten auf der Temperatur TE über eine Dauer tH, wenn die jeweilige Temperatur TE in den für die Temperatur TB des Schmelzenbads vorgesehenen Temperaturbereich fällt, insbesondere gleich der Temperatur TB ist, (Fig. 1)
   oder
- von der Temperatur TE' ausgehendes weiteres Abkühlen auf eine Temperatur TE", wenn die Temperatur TE' größer als die Obergrenze des für das Schmelzenbad vorgesehenen Temperaturbereichs ist, wobei die im zweiten Kühlschritt erreichte Temperatur TE" in den für die Temperatur TB des Schmelzenbads vorgesehenen Temperaturbereich fällt, insbesondere gleich der Temperatur TB ist, (Fig. 2);
- Durchleiten des Stahlflachprodukts durch ein Schmelzenbad innerhalb einer Durchlaufzeit tB;
- Abkühlen auf Raumtemperatur RT.

Im Diagramm gemäß Fig. 3 ist dagegen beispielhaft ein Temperaturverlauf angegeben, der sich einstellt, wenn das Stahlflachprodukt eine kontinuierliche Glühung ohne anschließende Schmelztauchbeschichtung durchläuft:
- Vorerwärmung auf eine Vorwärmtemperatur TV innerhalb einer Vorwärmdauer tV bei einer Aufheizrate RV;
- Halten bei einer maximalen Glühtemperatur TG über eine Glühdauer tG, wobei das Halten eine Fertigerwärmung auf die Glühtemperatur TG umfasst, wenn die Vorwärmtemperatur TV niedriger als die Glühtemperatur TG ist (gestrichelte Linie TV = TG; durchgezogene Linie TV < TG);

- Abkühlen in zwei Stufen, wobei in der ersten Stufe mit höherer Abkühlgeschwindigkeit auf eine Zwischentemperatur TZ' und anschließend mit geminderter Abkühlgeschwindigkeit auf eine Zwischentemperatur TZ" abgekühlt wird;
- Durchführen einer Überalterungsbehandlung, bei der das Stahlflachprodukt ausgehend von der Zwischentemperatur TZ" über eine Behandlungsdauer tU mit einer Abkühlrate RU bis zu einer Überalterungstemperatur TU abkühlt;
- Abkühlen auf Raumtemperatur RT.

Zur Überprüfung der durch die Erfindung erzielten Effekte sind neun Stahlschmelzen A - I und X, Y erschmolzen worden, deren Zusammensetzungen in Tabelle 1 angegeben sind. Bei den Stählen A - I handelt es sich um erfindungsgemäße Stähle, während die Stähle X und Y außerhalb der Erfindung liegen.

Die Stahlschmelzen A - I, X, Y sind zu Brammen vergossen worden. Die Abkühlung der Brammen erfolgte dabei so, dass eine maximale Abkühlgeschwindigkeit von 60 K/h nicht überschritten wurde. Für das anschließend absolvierte Warmwalzen wurden die Brammen dann in einem Ofen auf die jeweilige Warmwalzanfangstemperatur WAT erwärmt .

Im Zuge des Warmwalzens sind die mit der Warmwalzanfangstemperatur WAT in die Warmwalzstaffel einlaufenden Brammen bei einer Endtemperatur WET zu warmgewalzten Stahlbändern mit einer Dicke WBD warmgewalzt worden. Nach dem Warmwalzen sind die warmgewalzten Stahlbänder auf eine Haspeltemperatur HT abgekühlt worden, bei der sie anschließend zu einem Coil gewickelt worden sind.

Die so erhaltenen warmgewalzten Stahlbänder sind mit einem jeweiligen Gesamtverformungsgrad KWG zu kaltgewalztem Stahlband mit einer Dicke KBD kaltgewalzt worden.

Die bei der Herstellung der warm- und kaltgewalzten Stahlbänder berücksichtigten Betriebsparameter "Warmwalzanfangstemperatur WAT", "Warmwalzendtemperatur WET", "Dicke des warmgewalzten Stahlbands WBD", "Haspeltemperatur HT", "Gesamtverformungsgrad KWG" und "Dicke des kaltgewalzten Stahlbands KBD" sind in den Tabellen 2 und 3 angegeben.

Die so erhaltenen kaltgewalzten Stahlbänder sind unterschiedlichen Glühversuchen unterzogen worden.

Bei der dem in Fig. 1 dargestellten Verlauf folgenden ersten Variante dieser Versuche sind Stahlbänder in einer konventionellen Schmelztauchbeschichtungsanlage zunächst in einer Vorwärmzone mit einer Aufheizrate RV auf eine Vorwärmtemperatur TV erwärmt worden.

Im unmittelbaren Anschluss an die Vorerwärmung sind die Stahlbänder in einer Haltezone zunächst mit einer Aufheizrate RF auf eine maximale Glühtemperatur TG fertigerwärmt worden, auf der sie anschließend gehalten worden sind. Für den Durchlauf der gesamten Haltezone, d. h. einschließlich der Fertigerwärmung und des Haltens, wurde eine Glühdauer tG benötigt.

Ebenso unterbrechungsfrei folgend sind die kaltgewalzten Stahlbänder dann in einer Stufe mit einer Abkühlrate RE auf eine Temperatur TE abgekühlt worden. Die aus dem Schmelzenbad austretenden Stahlbänder wiesen eine Zn-Legierungsbeschichtung auf, die sie gegen Korrosion schützt.

Die bei der Herstellung der warm- und kaltgewalzten Stahlbänder berücksichtigten Betriebsparameter "Aufheizrate RV", "Vorwärmtemperatur TV", "Aufheizrate RF", "Glühtemperatur TG", "Glühdauer tG", "Abkühlrate rE", "Temperatur TE", "Haltezeit tE", "Abkühlrate RB" und "Badtemperatur TB" sind in Tabelle 4 angegeben. Zusätzlich sind in Tabelle 4 auch die für die Praxis besonders geeigneten Parameter der in dieser Weise durchgeführten erfindungsgemäßen Schmelztauchbeschichtung in allgemeiner Form genannt.

Bei der dem in Fig. 2 dargestellten Verlauf folgenden zweiten Variante dieser Versuche sind Stahlbänder wiederum in einer konventionellen Schmelztauchbeschichtungsanlage zunächst in einer Vorwärmzone mit einer Aufheizrate RV auf eine Vorwärmtemperatur TV erwärmt worden. Im unmittelbaren Anschluss an die Vorerwärmung sind die Stahlbänder in einer zweiten Zone des jeweiligen Ofens eingelaufen. Sofern ihre Vorerwärmungstemperatur TV weniger als die vorgeschriebene maximale Glühtemperatur TG betrug, sind die Stahlbänder dabei mit einer Aufheizrate RF auf die geforderte maximale Glühtemperatur TG fertigerwärmt worden. Im unterbrechungsfreien Anschluss sind die kaltgewalzten Stahlbänder dann in zwei Stufen abgekühlt worden. In der ersten Stufe der Abkühlung sind die Stahlbänder mit einer vergleichbar geringen Abkühlrate RE' auf eine Zwischentemperatur TE' abgekühlt worden. Mit Erreichen der Zwischentemperatur TE' sind die jeweiligen Stahlbänder mit erhöhter Abkühlrate RE schnell auf die jeweilige Temperatur TE abgekühlt worden. Die aus dem Schmelzenbad austretenden Stahlbänder wiesen eine Zn-Legierungsbeschichtung auf, die sie gegen Korrosion schützt.

Die bei der Herstellung der warm- und kaltgewalzten Stahlbänder berücksichtigten Betriebsparameter "Aufheizrate RV", "Vorwärmtemperatur TV", "Aufheizrate RF", "Glühtemperatur TG", "Glühdauer tG", "Abkühlrate RE'", "Zwischentemperatur TE'", "Abkühlrate RE", "Temperatur TE", "Haltezeit tE", "Abkühlrate RB" und "Temperatur TB" sind in Tabelle 5 angegeben.

Bei der dem in Fig. 3 dargestellten Verlauf folgenden dritten Variante der Versuche sind Stahlbänder in einer konventionellen Wärmebehandlungsanlage zunächst in einer Vorwärmzone mit einer Aufheizrate RV auf eine Vorwärmtemperatur TV erwärmt worden. Im unmittelbaren Anschluss an die Vorerwärmung sind die Stahlbänder in einer zweiten Zone des jeweiligen Ofens eingelaufen. Sofern ihre Vorerwärmungstemperatur TV weniger als die vorgeschriebene maximale Glühtemperatur TG betrug, sind die Stahlbänder in dieser Haltezone mit einer Aufheizrate RG auf die geforderte maximale Glühtemperatur TG fertigerwärmt worden. Die auf die jeweilige Glühtemperatur TG erwärmten Stahlbänder sind anschließend bei dieser Temperatur gehalten worden. Die Fertigerwärmung und das Halten erfolgten dabei ebenfalls insgesamt in einer Glühdauer tG.

Im unterbrechungsfreien Anschluss sind die kaltgewalzten Stahlbänder daraufhin in zwei Stufen abgekühlt worden. In der ersten Stufe der Abkühlung sind die Stahlbänder mit einer vergleichbar hohen Abkühlrate RZ' auf eine Zwischentemperatur TZ' durch Einsatz einer Gasjetkühlung abgekühlt worden. Mit Erreichen der Zwischentemperatur TZ' wurde die Gasjetkühlung beendet und es erfolgte eine Rollenkühlung mit einer verminderten Abkühlrate RZ" bis auf eine Zwischentemperatur TZ". An die zweistufige Abkühlung schloss sich eine Überalterungsbehandlung an, über die das jeweilige Stahlband ausgehend von der Zwischentemperatur TZ" mit einer Abkühlrate RU auf die Überalterungstemperatur TU abgekühlt worden ist.

Die bei der Herstellung der warm- und kaltgewalzten Stahlbänder berücksichtigten Betriebsparameter "Aufheizrate RV", "Vorwärmtemperatur TV", "Aufheizrate RG", "Glühtemperatur TG", "Glühdauer tG", "Abkühlrate RZ"', "Zwischentemperatur TZ"', "Abkühlrate RZ"", "Zwischentemperatur TZ"", "Abkühlrate RU" und "Überalterungstemperatur TU" sind in Tabelle 6 angegeben.

An den kaltgewalzten Stahlbändern sind die Dehngrenze Rp0,2, die Zugfestigkeit Rm, die Dehnung A80, der n-Wert (10-20/Ag) und die Zusammensetzung des Gefüges bestimmt worden, wobei diese Eigenschaften jeweils an Proben längs zur Walzrichtung bestimmt worden sind.

Zusätzlich ist das Verhalten im V-bend nach DIN EN ISO 7438 ermittelt worden. Das Verhältnis des minimalen Biegeradius, also des Radius, bei dem kein sichtbarer Riss auftritt, zur Blechdicke soll hier höchstens 2,0 betragen und überschreitet idealer Weise 1,7 nicht.

Ebenso ist im Biegeversuch nach DIN EN ISO 7438 (Probenabmessung Blechdicke* 20mm*120mm) der minimale Biegedomdurchmesser bestimmt worden, bei dem keine sichtbare Schädigung auftritt. Er sollte 4*Blechdicke, idealer Weise 3*Blechdicke, betragen. In Bezug auf die vorliegende Erfindung bedeutet dies, dass der maximale Biegedomdurchmesser 9,6 mm nicht überschreiten soll.

Schließlich ist an gestanzten Proben von den in der voranstehend beschriebenen Weise erzeugten kaltgewalzten Stahlbändern die Lochaufweitung nach ISO 16630 mit einem Lochdurchmesser von 10 mm mit einer Ziehgeschwindigkeit von 0,8 mm/s bestimmt worden. Sie beträgt mindestens 15 %, idealer Weise mindestens 18 %.

In Tabelle 7 sind für die insgesamt 32 in der voranstehend beschriebenen Weise durchgeführten Versuche angegeben, welcher der jeweils in Tabelle 1 angegebenen Stähle verarbeitet worden ist, welche der in Tabelle 2 angegebenen Warmwalzvarianten angewendet worden ist, welche der in Tabelle 3 angegebenen Kaltwalzvarianten zum Einsatz gekommen ist und welche der in den Tabellen 4, 5 und 6 jeweils angegebenen Glühverfahrensvarianten von dem jeweiligen kaltgewalzten Stahlband durchlaufen worden ist. Des Weiteren sind in Tabelle 7 die mechanischen Eigenschaften und die Zusammensetzung des Gefüges sowie die nach DIN EN ISO 7438 ("V-bend", "U-bend") und DIN ISO 16630 ("Lochaufweitung") ermittelten Eigenschaften angegeben.

**Tabelle 1**

| Stahl | C | Si | Mn | P | S | Al | Cr | Ti | Mo | N | B | Summe |
|---|---|---|---|---|---|---|---|---|---|---|---|---|
| A | 0,147 | 0,29 | 1,61 | 0,011 | 0,001 | 0,027 | 0,62 | 0,037 | 0,007 | 0,004 | 0,0008 | 2,76 |
| B | 0,130 | 0,20 | 1,60 | 0,010 | 0,001 | 0,031 | 0,73 | 0,038 | 0,020 | 0,007 | 0,0008 | 2,77 |
| C | 0,140 | 0,20 | 1,57 | 0,008 | 0,001 | 0,037 | 0,71 | 0,047 | 0,020 | 0,008 | 0,0012 | 2,74 |
| D | 0,140 | 0,18 | 1,65 | 0,007 | 0,001 | 0,034 | 0,49 | 0,047 | 0,010 | 0,006 | 0,0011 | 2,57 |
| E | 0,130 | 0,21 | 1,68 | 0,010 | 0,001 | 0,037 | 0,51 | 0,045 | 0,020 | 0,006 | 0,0010 | 2,65 |
| F | 0,158 | 0,25 | 1,54 | 0,015 | 0,003 | 0,029 | 0,75 | 0,039 | 0,040 | 0,007 | 0,0013 | 2,83 |
| G | 0,119 | 0,23 | 1,75 | 0,009 | 0,001 | 0,032 | 0,63 | 0,051 | 0,010 | 0,005 | 0,0013 | 2,84 |
| I | 0,130 | 0,14 | 1,57 | 0,013 | 0,002 | 0,035 | 0,72 | 0,057 | 0,050 | 0,007 | 0,0008 | 2,72 |
| X | 0,135 | 0,21 | 1,60 | 0,014 | 0,002 | 0,033 | 0,73 | 0,020 | 0,020 | 0,005 | 0,0010 | 2,77 |
| Y | 0,140 | 0,18 | 1,63 | 0,007 | 0,001 | 0,041 | 0,50 | 0,040 | 0,010 | 0,004 | 0,0003 | 2,55 |

| | | | | | | | | | | | | |
|---|---|---|---|---|---|---|---|---|---|---|---|---|
| (alle Angaben in Gew.-%, Rest Eisen und unvermeidbare Verunreinigungen) | | | | | | | | | | | | |

**Tabelle 2**

| Warmwalzen | | | |
|---|---|---|---|
| | WAT [°C] | WET [°C] | HT [°C] |
| I | 1050 | 920 | 550 |
| II | 1200 | 920 | 550 |
| III | 1150 | 880 | 550 |
| IV | 1150 | 950 | 580 |
| V | 1150 | 900 | 490 |
| VI | 1150 | 920 | 610 |
| VII | 1150 | 920 | 550 |

**Tabelle 3**

| Kaltwalzen | | | |
|---|---|---|---|
| | WBD [mm] | KWG [%] | KBD [mm] |
| a | 2,29 | 65 | 0,8 |
| b | 2,86 | 65 | 1,0 |
| c | 5,00 | 80 | 1,0 |
| d | 4,44 | 55 | 2,0 |
| e | 5,00 | 60 | 2,0 |
| f | 4,00 | 40 | 2,4 |

**Tabelle 4**

| | Heizzone (Erwärmen) | | Haltezone (Fertigerwärmen-Halten) | | | Schnellkühlung (1. Kühlschritt) | | | Zinkbad | |
|---|---|---|---|---|---|---|---|---|---|---|
| | RV [°C/s] | TV [°C] | RF [°C/s] | TG [°C] | tG [s] | RE [°C/s] | TE [°C] | tE [°C] | RB [°C/s] | TB [°C] |
| 1.1 | 16 | 690 | 1,4 | 780 | 17 | 4,7 | 460 | 28 | | 460 |
| 1.2 | 18 | 740 | 1,4 | 830 | 20 | 5,4 | 460 | 30 | | 460 |
| 1.3 | 12 | 700 | 0,9 | 780 | 24 | 3,3 | 465 | 40 | 0,1 | 460 |
| 1.4 | 26 | 760 | 1,4 | 820 | 12 | 7,4 | 465 | 20 | 0,5 | 455 |
| 1.5 | 36 | 760 | 1,9 | 820 | 9 | 10,2 | 465 | 14 | 0,7 | 455 |
| 1.6 | 18 | 690 | 2,4 | 830 | 16 | 5,0 | 510 | 26 | 2,1 | 460 |
| 1.7 | 30 | 710 | 4 | 800 | 10 | 13,0 | 490 | 10 | 1,6 | 465 |

**Tabelle 5**

| | Heizzone (Erwärmen) | | Haltezone (Fertigerwärmen-Halten) | | | Langsamkühlung (1. Kühlschritt) | | Schnellkühlung (2. Kühlschritt) | | | Zinkbad | |
|---|---|---|---|---|---|---|---|---|---|---|---|---|
| | RV [°C/s] | TV [°C] | RF [°C/s] | TG [°C] | tG [°C/s] | RE' [°C/s] | TE' [°C] | RE [°C/s] | TE [°C] | tE [s] | RB [°C/s] | TB [°C] |
| 2.1 | 9,5 | 780 | 0,9 | 840 | | 2,4 | 700 | 26,6 | 530 | | 2,8 | 455 |
| 2.2 | 8,8 | 780 | 0,2 | 800 | | 1,7 | 690 | 27,9 | 500 | | 0,6 | 465 |
| 2.3 | 15,9 | 860 | 0,2 | 870 | | 4,9 | 695 | 52,1 | 495 | | 1,1 | 455 |
| 2.4 | 19,1 | 820 | 0,3 | 835 | | 6,3 | 650 | 60,1 | 460 | 30 | | 460 |
| 2.5 | 3,9 | 835 | | 835 | 70 | 2,3 | 740 | 54,2 | 495 | | 0,8 | 460 |
| 2.6 | 2,2 | 810 | 0,2 | 830 | | 1,8 | 700 | 31,3 | 460 | 75 | | 460 |
| 2.7 | 11,1 | 820 | 0,2 | 835 | | 2,8 | 695 | 36,5 | 495 | | 0,7 | 460 |

**Tabelle 6**

| | Heizzone (Erwärmen) | | Haltezone (Fertigerwärmen-Halten) | | | Gasjetkühlung (1. Kühlschritt) | | Rollenkühlung (2. Kühlschritt) | | Überalterung | |
|---|---|---|---|---|---|---|---|---|---|---|---|
| | RV [°C/s] | TV [°C] | RG [°C/s] | TG [°C] | tG [s] | RZ' [°C/s] | TZ' [°C] | RZ" [°C/s] | TZ" [°C] | RU [°C/s] | TU [°C] |
| 3.1 | 1,5 | 780 | | 780 | 235 | 6,6 | 500 | 1,1 | 470 | 0,3 | 290 |
| 3.2 | 2,1 | 810 | | 810 | 170 | 11,7 | 450 | 1,9 | 500 | 0,5 | 260 |
| 3.3 | 2,1 | 750 | 0,5 | 830 | | 9,8 | 560 | 2,5 | 500 | 0,5 | 290 |
| 3.4 | 2 | 830 | | 830 | 180 | 8,6 | 550 | 4,6 | 420 | 0,2 | 320 |
| 3.5 | 2,6 | 810 | 0,3 | 850 | | 12 | 550 | 3,7 | 470 | 0,4 | 290 |
| 3.6 | 5,2 | 850 | | 850 | 73 | 11,3 | 570 | 8,8 | 470 | 0,8 | 290 |

**Tabelle 7 (Teil 1)**

| | Stahl | Wärmebehandlung | Kaltwalzen | Glühung | R_{p0,2} [MPa] | Rₘ [MPa] | A80 [%] | n-Wert | Gefüge [Vol.-%] | | | | V-bend [minR1/d] | U-bend [D1] | Lochaufweitung |
|---|---|---|---|---|---|---|---|---|---|---|---|---|---|---|---|
| | | | | | | | | | Ferrit | Martensit | Rest-Austenit | Sonstige | | | |
| 1 | A | I | a | 1.1 | 495 | 834 | 18,2 | 0,114 | 62 | 35 | 1,0 | 2,0 | 0,8 | 2,8 | 18 |
| 2 | A | II | a | 1.2 | 517 | 824 | 19,8 | 0,114 | 62 | 32 | 2,5 | 3,5 | 1,3 | 1,6 | 20 |
| 3 | A | II | a | 3.4 | 526 | 824 | 16,3 | 0,113 | 62 | 35 | 2,0 | 1,0 | 1,9 | 2,4 | 15 |
| 4 | B | III | b | 1.2 | 541 | 831 | 20,2 | 0,112 | 60 | 35 | 5,0 | 0,0 | 1,0 | 3,5 | 19 |
| 5 | B | III | c | 2.1 | 503 | 808 | 18,7 | 0,118 | 63 | 30 | 2,5 | 4,5 | 1,5 | 4 | 23 |
| 6 | B | III | c | 3.1 | 542 | 859 | 19,3 | 0,111 | 60 | 38 | 2,0 | 0,0 | 2,0 | 3 | 17 |
| 7 | C | III | c | 1.1 | 508 | 812 | 19,0 | 0,113 | 62 | 35 | 1,5 | 1,5 | 1,5 | 3 | 22 |
| 8 | C | III | c | 2.1 | 527 | 833 | 17,0 | 0,114 | 65 | 30 | 1,5 | 3,5 | 2,0 | 3 | 17 |
| 9 | C | IV | c | 1.6 | 519 | 837 | 18,3 | 0,111 | 66 | 30 | 2,5 | 1,5 | 1,5 | 2,5 | 16 |
| 10 | C | IV | c | 3.3 | 475 | 796 | 21,3 | 0,121 | 69 | 23 | 3,5 | 4,5 | 0,5 | 3,5 | 27 |
| 11 | D | IV | d | 1.3 | 495 | 827 | 18,2 | 0,114 | 69 | 25 | 3,5 | 2,5 | 1,8 | 8 | 18 |
| 12 | D | V | d | 1.4 | 539 | 827 | 18,7 | 0,115 | 67 | 25 | 3,0 | 5,0 | 1,3 | 7 | 21 |
| 13 | D | V | d | 2.2 | 491 | 818 | 19,8 | 0,127 | 67 | 28 | 3,5 | 1,5 | 1,3 | 6 | 18 |
| 14 | D | V | d | 3.3 | 486 | 869 | 16,9 | 0,117 | 61 | 35 | 2,5 | 1,5 | 2,0 | 7 | 16 |
| 15 | E | V | d | 1.5 | 508 | 803 | 19,1 | 0,114 | 76 | 20 | 3,0 | 1,0 | 1,5 | 7 | 19 |
| 16 | E | V | e | 2.3 | 645 | 856 | 19,5 | 0,113 | 61 | 35 | 2,5 | 1,5 | 1,3 | 8 | 19 |
| 17 | E | V | e | 2.4 | 509 | 781 | 14,9 | 0,125 | 82 | 15 | 1,5 | 1,5 | 1,8 | 3 | 28 |
| 18 | E | V | e | 3.2 | 474 | 854 | 18,5 | 0,116 | 64 | 30 | 2,0 | 4,0 | 0,5 | 2 | 18 |
| 19 | F | VI | e | 1.5 | 478 | 802 | 17,6 | 0,115 | 71 | 25 | 2,0 | 2,0 | 1,8 | 7 | 24 |
| 20 | F | VI | f | 1.5 | 497 | 785 | 18,5 | 0,118 | 76 | 20 | 2,5 | 1,5 | 1,7 | 7,2 | 25 |
| 21 | F | VI | f | 3.5 | 497 | 832 | 19,3 | 0,116 | 72 | 25 | 1,5 | 1,5 | 1,5 | 2,4 | 23 |
| 22 | G | VI | e | 2.4 | 531 | 841 | 19,6 | 0,114 | 60 | 37 | 1,5 | 1,5 | 1,3 | 5 | 18 |
| 23 | G | VII | f | 2.4 | 519 | 839 | 16,0 | 0,112 | 62 | 35 | 1,5 | 1,5 | 1,9 | 6 | 20 |
| 24 | G | VII | f | 3.6 | 448 | 791 | 16,0 | 0,120 | 81 | 15 | 1,0 | 3,0 | 1,5 | 2,4 | 28 |

**Tabelle 7 (Teil 2)**

| | Stahl | Wärmebehandlung | Kaltwalzen | Glühung | R_{p0,2} [MPa] | Rₘ [MPa] | A80 [%] | n-Wert | Gefüge [Vol.-%] | | | | V-bend [minR1/d] | U-bend [D1] | Lochaufweitung |
|---|---|---|---|---|---|---|---|---|---|---|---|---|---|---|---|
| 28 | I | VII | d | 2.5 | 527 | 856 | 19,5 | 0,122 | 60 | 37 | 1,0 | 2,0 | 1,5 | 4 | 15 |
| 29 | I | VII | d | 2.6 | 487 | 796 | 20,3 | 0,118 | 69 | 25 | 4,5 | 1,5 | 1,5 | 3 | 23 |
| 30 | I | VII | d | 2.7 | 544 | 851 | 18,7 | 0,111 | 61 | 35 | 2,5 | 1,5 | 2,0 | 6 | 16 |
| 31 | X | VII | d | 1.1 | 438 | 764 | 23,8 | 0,167 | 88 | 6 | 5,0 | 2,0 | 1,5 | 4 | 30 |
| 32 | Y | VII | d | 1.1 | 423 | 759 | 23,8 | 0,171 | 86 | 5 | 4,5 | 5,0 | 1,3 | 4 | 28 |

## Patentansprüche

1. Kaltgewalztes Stahlflachprodukt mit folgender Zusammensetzung in Gew.-%
C: 0,11 - 0,16 %;
Si: 0,1 - 0,3 %;
Mn: 1,4 - 1,9 %;
Al: 0,02 - 0,1 %;
Cr: 0,45 - 0,85 %;
Ti: 0,025 - 0,06 %;
B: 0,0008 - 0,002 %;
Rest Fe und herstellungsbedingt unvermeidbare Verunreinigungen, zu denen Gehalte an Phosphor, Schwefel, Stickstoff oder Molybdän mit der Maßgabe gehören, dass für ihre Gehalte jeweils gilt:
P: ≤ 0,02 %,
S: ≤ 0,003 %,
N: ≤ 0,008 %,
Mo: ≤ 0,05 Gew.-%,
welches ein Gefüge aufweist, das zu 60 - 90 Vol.-% aus Ferrit einschließlich bainitischem Ferrit, zu 10 - 40 Vol.-% aus Martensit, bis zu 5 Vol.-% aus Restaustenit und bis zu 5 Vol.-% aus herstellungsbedingt unvermeidbaren sonstigen Gefügebestandteilen besteht und seine Dehngrenze R_{p0,2} mindestens 440 MPa, seine Zugfestigkeit mindestens 780 MPa, seine Bruchdehnung A80 mindestens 14 %, sein n_{10-20/Ag}-Wert mindestens 0,11 und sein BH2-Wert mindestens 25 MPa beträgt, jeweils im Zugversuch gemäß DIN EN ISO 6892, Probenform 2, Längsproben, ermittelt.

2. Kaltgewalztes Stahlflachprodukt nach Anspruch 1,
**dadurch gekennzeichnet, dass** sein Al-Gehalt höchstens 0,05 Gew.-% beträgt.

3. Kaltgewalztes Stahlflachprodukt nach einem der voranstehenden Ansprüche, **dadurch**
**gekennzeichnet, dass** sein Ti-Gehalt höchstens ≤ 0,055 Gew.-% beträgt.

4. Kaltgewalztes Stahlflachprodukt nach Anspruch 3,
**dadurch gekennzeichnet, dass** sein Ti-Gehalt höchstens 0,045 Gew.-% beträgt.

5. Verfahren zur Herstellung eines gemäß einem der Ansprüche 1 bis 4 beschaffenen kaltgewalzten Stahlflachprodukts umfassend folgende Arbeitsschritte:
a) Vergießen eines gemäß einem der Ansprüche 1 bis 4 zusammengesetzten Stahls zu einem Vorprodukt;
b) Warmwalzen des Vorprodukts zu einem Warmband mit einer Dicke von 2 bis 5,5 mm, wobei die Warmwalzanfangstemperatur 1000 - 1300 °C und die Warmwalzendtemperatur 840 - 950 °C beträgt;
c) Haspeln des Warmbands zu einem Coil bei einer Haspeltemperatur von 480 - 650 °C;
d) Kaltwalzen des Warmbands zu einem 0,6 - 2,4 mm dicken kaltgewalzten Stahlflachprodukt, wobei der über das Kaltwalzen erzielte Kaltwalzgrad 35 - 80 % beträgt;
e) im kontinuierlichen Durchlauf erfolgendes Wärmebehandeln des kaltgewalzten Stahlflachprodukts, wobei
e.1) das kaltgewalzte Stahlflachprodukt zunächst in einer Vorwärmstufe mit einer Aufheizrate von 0,2 - 45 °C/s auf eine Vorwärmtemperatur von bis zu 870 °C erwärmt wird,
e.2) das kaltgewalzte Stahlflachprodukt anschließend in einer Haltestufe über eine Glühdauer von 8 - 260 s bei einer Glühtemperatur von 750 - 870 °C gehalten wird, wobei optional das vorerwärmte Stahlflachprodukt innerhalb der Haltestufe auf die jeweilige Glühtemperatur fertigerwärmt wird,
e.3) das kaltgewalzte Stahlflachprodukt nach Ende der Glühdauer mit einer Abkühlrate von 0,5 - 110 K/s abgekühlt wird.

6. Verfahren nach Anspruch 5, **dadurch**
**gekennzeichnet, dass** das Vorprodukt zwischen den Arbeitsschritten a) und b) auf einer Temperatur ≥ 300 °C gehalten wird.

7. Verfahren nach Anspruch 5, **dadurch**
**gekennzeichnet, dass** das Vorprodukt zwischen den Arbeitsschritten a) und b) mit einer Abkühlgeschwindigkeit ≤ 60 °C/h auf Raumtemperatur abgekühlt wird.

8. Verfahren nach Anspruch 6 oder 7, **dadurch**
**gekennzeichnet, dass** das Vorprodukt vor dem Arbeitsschritt b) über eine Aufheizdauer von bis zu 500 Minuten auf die jeweilige Warmwalzanfangstemperatur erwärmt wird.

9. Verfahren nach einem der Ansprüche 5 bis 8, **dadurch**
**gekennzeichnet, dass** das kaltgewalzte Stahlflachprodukt eine Schmelztauchbeschichtung durchläuft, die sich im kontinuierlichen Durchlauf an den Arbeitsschritt e.3) anschließt, und **dass** die Temperatur, auf die das kaltgewalzte Stahlflachprodukt im Arbeitsschritt e.3) abgekühlt wird, 455 - 550 °C beträgt.

10. Verfahren nach einem der Ansprüche 5 bis 8, **dadurch**
**gekennzeichnet, dass** das kaltgewalzte Stahlflachprodukt im Arbeitsschritt e.3) auf Raumtemperatur abgekühlt wird.

11. Verfahren nach Anspruch 10, **dadurch**
**gekennzeichnet, dass** das kaltgewalzte Stahlflachprodukt im Arbeitsschritt e.3) in mindestens zwei Abkühlschritten auf Raumtemperatur abgekühlt wird, **dass** das kaltgewalzte Stahlflachprodukt im ersten Abkühlschritt auf 250 - 500 °C abgekühlt und in diesem Temperaturbereich für bis zu 760 s gehalten wird, und **dass** das kaltgewalzte Stahlflachprodukt anschließend auf Raumtemperatur abgekühlt wird.

12. Verfahren nach einem der Ansprüche 10 oder 11,
**dadurch gekennzeichnet, dass** das kaltgewalzte Stahlflachprodukt nach der Abkühlung auf Raumtemperatur elektrolytisch mit einer metallischen Schutzbeschichtung belegt wird.

## Claims

1. Cold-rolled flat steel product with the following composition in % by weight
C: 0.11 - 0.16%;
Si: 0.1 - 0.3%;
Mn: 1.4 - 1.9%;
Al: 0.02 - 0.1%;
Cr: 0.45 - 0.85%;
Ti: 0.025 - 0.06%;
B: 0.0008 - 0.002%;
the remainder Fe and impurities that are unavoidable for production-related reasons, which include contents of phosphorus, sulfur, nitrogen or molybdenum as long as the following respectively apply for their contents:
P: ≤ 0.02%
S: ≤ 0.003%
N: ≤ 0.008%
Mo: ≤ 0.05%,
which has a microstructure that consists of 60 - 90% by volume ferrite, including bainitic ferrite, 10 - 40% by volume martensite, up to 5% by volume residual austenite and up to 5% by volume other structural constituents that are unavoidable for production-related reasons and its proof stress R_{p0.2} is at least 440 MPa, its tensile strength is at least 780 MPa, its elongation after fracture A80 is at least 14%, its n_{10-20/Ag} value is at least 0.11 and its BH2 value is at least 25 MPa, in each case determined in the tensile test according to DIN EN ISO 6892, specimen form 2, longitudinal specimens.

2. Cold-rolled flat steel product according to Claim 1, **characterized in that** its Al content is at most 0.05% by weight.

3. Cold-rolled flat steel product according to either of the preceding claims, **characterized in that** its Ti content is at most ≤ 0.055% by weight.

4. Cold-rolled flat steel product according to Claim 3, **characterized in that** its Ti content is at most 0.045% by weight.

5. Method for producing a cold-rolled flat steel product constituted according to either of Claims 1 to 4, comprising the following working steps:
a) casting a steel composed according to one of Claims 1 to 4 to form a primary product;
b) hot rolling the primary product to form a hot strip with a thickness of 2 to 5.5 mm, the initial hot-rolling temperature being 1000 - 1300°C and the final hot-rolling temperature being 840 - 950°C;
c) coiling the hot strip to form a coil at a coiling temperature of 480 - 650°C;
d) cold rolling the hot strip to form a cold-rolled flat steel product 0.6 - 2.4 mm thick, the degree of cold rolling achieved by means of the cold rolling being 35 - 80%;
e) heat-treating the cold-rolled flat steel product while it continuously passes through,
e.1) the cold-rolled flat steel product initially being heated in a preheating stage at a heating-up rate of 0.2 - 45°C/s to a preheating temperature of up to 870°C,
e.2) the cold-rolled flat steel product subsequently being held at an annealing temperature of 750 - 870°C over an annealing period of 8 - 260 s in a holding stage, the preheated flat steel product optionally being finish-heated to the respective annealing temperature within the holding stage,
e.3) the cold-rolled flat steel product being cooled down after the end of the annealing period at a cooling-down rate of 0.5 - 110 K/s.

6. Method according to Claim 5, **characterized in that**, between working steps a) and b), the primary product is kept at a temperature ≥ 300°C.

7. Method according to Claim 5, **characterized in that**, between working steps a) and b), the primary product is cooled down to room temperature at a cooling-down rate of ≤ 60°C/h.

8. Method according to Claim 6 or 7, **characterized in that**, before working step b), the primary product is heated to the respective initial hot-rolling temperature over a heating-up period of up to 500 minutes.

9. Method according to one of Claims 5 to 8, **characterized in that** the cold-rolled flat steel product passes through a hot-dip coating, which follows on in the continuous flow from working step e.3), and **in that** the temperature to which the cold-rolled flat steel product is cooled down in working step e.3) is 455 - 550°C.

10. Method according to one of Claims 5 to 8, **characterized in that** the cold-rolled flat steel product is cooled down to room temperature in working step e.3).

11. Method according to Claim 10, **characterized in that** the cold-rolled flat steel product is cooled down to room temperature in at least two cooling steps in working step a3), **in that** the cold-rolled flat steel product is cooled down to 250 - 500°C in the first working step and is held in this temperature range for up to 760 s, and **in that** the cold-rolled flat steel product is subsequently cooled down to room temperature.

12. Method according to either of Claims 10 and 11, **characterized in that**, after the cooling down to room temperature, the cold-rolled flat steel product is electrolytically covered with a metallic protective coating.

## Revendications

1. Produit plat en acier laminé à froid, ayant la composition suivante en % en poids
C: 0,11 -0,16%;
Si: 0,1 -0,3%;
Mn: 1,4 - 1,9 % ;
Al : 0,02- 0,1 % ;
Cr : 0,45- 0,85 % ;
Ti : 0,025 - 0,06 % ;
B : 0,0008 - 0,002 % ;
le reste étant constitué de Fe et d'inévitables impuretés dues à la fabrication, dont font partie des teneurs en phosphore, soufre, azote ou molybdène, avec la condition que pour chacune de leurs teneurs s'applique :
P : ≤ 0,02 %,
S : ≤ 0,003 %,
N : ≤ 0,008 %,
Mo : ≤ 0,05 % en poids,
qui présente une structure qui est constituée à raison de 60 - 90 % en volume de ferrite y compris ferrite bainitique, de 10 - 40 % en volume de martensite, de jusqu'à 5 % en volume d'austénite résiduelle et de jusqu'à 5 % en volume d'autres composants structuraux inévitables dus à la fabrication, et sa limite élastique R_{p0,2} est d'au moins 440 MPa, sa résistance à la traction est d'au moins 780 MPa, son allongement à la rupture A80 est d'au moins 14 %, sa valeur n_{10-20/Ag} est d'au moins 0,11 et sa valeur BH2 est d'au moins 25 MPa, déterminés chaque fois dans l'essai de traction selon DIN EN ISO 6892, forme des éprouvettes 2, éprouvettes longitudinales.

2. Produit plat en acier laminé à froid selon la revendication 1, **caractérisé en ce que** sa teneur en Al est d'au maximum 0,05 % en poids.

3. Produit plat en acier laminé à froid selon l'une quelconque des revendications précédentes, **caractérisé en ce que** sa teneur en Ti est d'au maximum ≤ 0,055 % en poids.

4. Produit plat en acier laminé à froid selon la revendication 3, **caractérisé en ce que** sa teneur en Ti est d'au maximum 0,045 % en poids.

5. Procédé pour la fabrication d'un produit plat en acier laminé à froid constitué conformément à l'une quelconque des revendications 1 à 4, comprenant les étapes de travail suivantes :
a) coulée d'un acier ayant la composition selon l'une quelconque des revendications 1 à 4, pour l'obtention d'un demi-produit ;
b) laminage à chaud du demi-produit pour l'obtention d'un feuillard laminé à chaud ayant une épaisseur de 2 à 5,5 mm, la température initiale du laminage à chaud valant 1000 - 1300 °C et la température finale du laminage à chaud valant 840 - 950 °C ;
c) bobinage du feuillard laminé à chaud en un rouleau à une température de bobinage de 480 - 650 °C ;
d) laminage à froid du feuillard laminé à chaud pour l'obtention d'un produit plat en acier laminé à froid, d'une épaisseur de 0,6 - 2,4 mm, le degré de laminage à froid atteint par le laminage à froid valant 35 - 80 % ;
e) traitement thermique, se déroulant en passage continu du produit plat en acier laminé à froid, dans lequel
e.1) le produit plat en acier laminé à froid est d'abord chauffé à une température de préchauffage de jusqu'à 870 °C dans une étape de préchauffage à une vitesse de chauffage de 0,2 - 45 °C/s,
e.2) le produit plat en acier laminé à froid est ensuite maintenu à une température de recuit de 750 - 870 °C, dans une étape d'arrêt, pendant une durée de recuit de 8 - 260 s, en option le produit plat en acier préchauffé étant porté à la température de recuit respective pendant l'étape d'arrêt,
e.3) à la fin de la durée de recuit le produit plat en acier laminé à froid est refroidi à une vitesse de refroidissement de 0,5 -110 K/s.

6. Procédé selon la revendication 5, **caractérisé en ce qu'**entre les étapes de travail a) et b) le demi-produit est maintenu à une température ≥ 300 °C.

7. Procédé selon la revendication 5, **caractérisé en ce qu'**entre les étapes de travail a) et b) le demi-produit est refroidi jusqu'à la température ambiante à une vitesse de refroidissement ≤ 60 °C/h.

8. Procédé selon la revendication 6 ou 7, **caractérisé en ce qu'**avant l'étape de travail b) le demi-produit est chauffé jusqu'à la température initiale de laminage à chaud respective pendant une durée de chauffage de jusqu'à 500 minutes.

9. Procédé selon l'une quelconque des revendications 5 à 8, **caractérisé en ce que** le produit plat en acier laminé à froid passe par une galvanisation par immersion à chaud qui fait suite en passage continu à l'étape de travail e.3), et **en ce que** la température à laquelle le produit plat en acier laminé à froid est refroidi dans l'étape de travail e.3) vaut 455 - 550 °C.

10. Procédé selon l'une quelconque des revendications 5 à 8, **caractérisé en ce que** dans l'étape de travail e.3) le produit plat en acier laminé à froid est refroidi jusqu'à la température ambiante.

11. Procédé selon la revendication 10, **caractérisé en ce que** dans l'étape de travail e.3) le produit plat en acier laminé à froid est refroidi jusqu'à la température ambiante dans au moins deux étapes de refroidissement, **en ce que** dans la première étape de refroidissement le produit plat en acier laminé à froid est refroidi jusqu'à 250 - 500 °C et est maintenu dans cette plage de température pendant jusqu'à 760 s, et **en ce que** le produit plat en acier laminé à froid est ensuite refroidi jusqu'à la température ambiante.

12. Procédé selon l'une quelconque des revendications 10 et 11, **caractérisé en ce qu'**après le refroidissement jusqu'à la température ambiante le produit plat en acier laminé à froid est recouvert d'un revêtement protecteur métallique par électrolyse.
